# EUROPÄISCHE PATENTSCHRIFT

(11) **EP 1 420 075 B1**
(45) Veröffentlichungstag und Bekanntmachung des Hinweises auf die Patenterteilung: **22.02.2006**
(21) Anmeldenummer: 03104108.0
(22) Anmeldetag: 06.11.2003
(51) Int. Cl.: C22C 19/05, C30B 11/00, C30B 29/52

(54) **Nickel-Basis-Superlegierung**
Nickel-base superalloy
Superalliage à base de nickel

(30) Priorität: 12.11.2002 US 291392 P
(43) Veröffentlichungstag der Anmeldung: 19.05.2004
(73) Patentinhaber: Alstom Technology Ltd, 5400 Baden (CH)
(72) Erfinder: BAUMANN, Robert, 5313, Klingnau (CH); DUHL, David, 06111, Newington (US); KÜNZLER, Andreas, 5400, Baden (CH); NAZMY, Mohamed Yousef, 5442, Fislisbach (CH)

(56) Entgegenhaltungen:
- US-A- 4 719 080
- PATENT ABSTRACTS OF JAPAN vol. 1999, no. 03, 31. März 1999 (1999-03-31) -& JP 10 330872 A (TOSHIBA CORP), 15. Dezember 1998 (1998-12-15)

## Beschreibung

### Technisches Gebiet

Die Erfindung bezieht sich auf das Gebiet der Werkstofftechnik. Sie betrifft eine Nickel-Basis-Superlegierung, insbesondere zur Herstellung von Einkristall-Komponenten, wie beispielsweise Schaufeln für Gasturbinen.

### Stand der Technik

Derartige Nickel-Basis-Superlegierungen sind bekannt. Einkristall-Komponenten aus diesen Legierungen weisen bei hohen Temperaturen eine sehr gute Materialfestigkeit auf. Dadurch kann z. B. die Einlasstemperatur von Gasturbinen erhöht werden, wodurch die Effizienz der Gasturbine steigt.

Nickel-Basis-Superlegierungen für Einkristall-Komponenten, wie sie aus US 4,643,782, EP 0 208 645 und US 5,270,123 bekannt sind, enthalten dazu mischkristallverfestigende Legierungselemente, beispielsweise Re, W, Mo, Co, Cr, sowie γ'-Phasen bildende Elemente, beispielsweise Al, Ta, und Ti. Der Gehalt an hochschmelzenden Legierungselementen (W, Mo, Re) in der Grundmatrix (austenitische γ-Phase) nimmt kontinuierlich zu mit der Zunahme der Beanspruchungstemperatur der Legierung. So enthalten z. B. übliche Nickel-Basis-Superlegierungen für Einkristalle 6-8 % W, bis zu 6 % Re und bis zu 2 % Mo (Angaben in Gew.- %). Die in den oben genannten Druckschriften offenbarten Legierungen weisen eine hohe Kriechfestigkeit, gute LCF (Ermüdung bei niedriger Lastspielzahl)- und HCF(Ermüdung bei hoher Lastspielzahl)-Eigenschaften sowie einen hohen Oxidationswiderstand auf.

Diese bekannten Legierungen wurden für Flugzeugturbinen entwickelt und deshalb optimiert auf den Kurz- und Mittelzeiteinsatz, d.h. die Beanspruchungsdauer wird auf bis zu 20 000 Stunden ausgelegt. Im Gegensatz dazu müssen industrielle Gasturbinen-Komponenten auf eine Beanspruchungsdauer von bis zu 75 000 Stunden ausgelegt werden.

Nach einer Beanspruchungsdauer von 300 Stunden zeigt z. B. die Legierung CMSX-4 aus US 4,643,782 beim versuchsweisen Einsatz in einer Gasturbine bei einer Temperatur oberhalb von 1000 °C eine starke Vergröberung der γ'-Phase, die nachteilig mit einer Erhöhung der Kriechgeschwindigkeit der Legierung einhergeht.

Auch die z.B. aus US 5,270,123 bekannten Legierungen weisen vergleichbare Nachteile auf. Durch die dort gewählten Zulegierungselemente wird in den oben genannten Legierungen ein positiver oder ein negativer Gitterversatz zwischen der die Matrix bildenden γ-Phase und der γ'-Phase, d.h. der sekundären intermetallischen Phase Ni₃Al, bei der Ta, Ti, Hf teilweise Al und Co, und Cr teilweise Ni ersetzen können, hervorgerufen. Durch diese Gitterverzerrung werden Versetzungen beim Gleiten oder Schneiden der γ'-Körner behindert. Die Gitterverzerrung bewirkt zwar eine Erhöhung der Kurrzeitfestigkeit, aber bei längerer Beanspruchung wird eine Vergröberung des Gefüges und anschliessend eine Degradation der γ'-Struktur und damit eine langfristige mechanische Schwächung der Legierung bewirkt.

Dieser Nachteil wird mit der aus EP 0 914 483 B1 bekannten Legierung beseitigt. Diese Nickel-Basis-Superlegierung besteht im wesentlichen aus (gemessen in Gew.- %) 6.0-6.8 % Cr, 8.0-10.0 % Co, 0.5-0.7 % Mo, 6.2-6.6 % W, 2.7-3.2 % Re, 5.4-5.8 % Al, 0.5-0.9 % Ti, 7.2-7.8 % Ta, 0.15-0.3 % Hf, 0.02-0.04 % C, 40-100 ppm B, 0-400 ppm Y, Rest Ni mit Verunreinigungen, wobei das Verhältnis von (Ta + 1.5 Hf + 0.5 Mo - 0.5 Ti) / (W + 1.2 Re) ≥ 0.7 ist. Diese Legierungen weisen auf Grund des genannten Verhältnisses der Legierungselemente bei Betriebstemperatur keinen Gitterversatz zwischen der γ-Phase und der γ'-Phase auf, wodurch eine hohe Langzeitstabilität bei mässiger Belastung erreicht wird. Ausserdem besitzt diese mit Rhenium legierte Nickel-Basis-Superlegierung eine hervorragende Giessbarkeit und eine grosse Phasenstabilität kombiniert mit besten mechanischen Eigenschaften. Sie zeichnet sich zudem durch hohe Dauerfestigkeit und Kriechstabilität auch bei Langzeitbelastung aus.

Es wurde weiterhin festgestellt, dass es beim Vorliegen einer mechanischen Belastung und einer langzeitigen Hochtemperaturbeanspruchung zu einer gerichteten Vergröberung der y'-Teilchen, der sogenannten Flossbildung (rafting) kommt und, bei hohen γ'-Gehalten (d.h. bei einem γ'-Volumenanteil von mindestens 50%), zur Invertierung der Mikrostruktur, d.h. γ' wird zur durchgehenden Phase, in der die frühere γ-Matrix eingebettet ist. Da die intermetallische γ'-Phase zur Umgebungsversprödung (environmental embrittlement) neigt, führt dies unter bestimmten Belastungsbedingungen zu massivem Abfall der mechanischen Eigenschaften, vor allem der Streckgrenze, bei Raumtemperatur (Degradation der Eigenschaften). Die Umgebungsversprödung tritt insbesondere dann auf, wenn Feuchtigkeit und lange Haltezeiten unter Zugbelastung vorliegen.

### Darstellung der Erfindung

Ziel der Erfindung ist es, die genannten Nachteile zu vermeiden. Der Erfindung liegt die Aufgabe zu Grunde, eine Nickel-Basis-Superlegierung zu entwickeln, welche einerseits eine feste und starke γ-Phase als Matrix aufweist und welche andererseits nur einen geringen Anteil, d.h. weniger als 50 %, an γ'-Phase aufweist, und dadurch sehr oxidationsbeständig ist und ein gutes Zeitstandverhalten aufweist.

Erfindungsgemäss wird diese Aufgabe dadurch gelöst, dass die erfindungsgemässe Nickel-Basis-Superlegierung durch folgende chemische Zusammensetzung (Angaben in Gew.- %) gekennzeichnet ist:
7-13 Cr
4-10 Co
0.5-2 Mo
2-8 W
4-6 Ta
3-6 Al
1-4 Ti
0.1-6 Ru
0.01-0.5 Hf
0.001-0.15 Si
0-700 ppm C
0-300 ppm B

Rest Nickel und herstellungsbedingte Verunreinigungen.

Die Vorteile der Erfindung bestehen darin, dass die Legierung ein gutes Degradationsverhalten aufweist. Die γ-Phase (Matrix) wird durch das Zulegieren von Ruthenium verfestigt, und dies trotz der Abwesenheit von Rhenium, das gemäss bekanntem Stand der Technik als besonders guter Mischkristallverfestiger gilt und daher die Eigenschaften der γ-Matrix stark verbessert. Die erfindungsgemässe Legierung zeichnet sich durch gute Zeitstandfestigkeit, stabile Gefüge und eine gute Giessbarkeit aus.

Ausserdem ist der Oxidationswiderstand der Legierung sehr gut. Sie ist hervorragend geeignet zur Herstellung von Einkristall-Komponenten, beispielsweise Schaufeln für Gasturbinen.

Auf Grund des geringen Anteils an sekundärer ausscheidungshärtender γ'-Phase, welche in der stark verfestigten γ-Phase eingelagert ist, ist das Degradationsverhalten der erfindungsgemässen Legierung gut. Es gibt kein Einkristall-Risswachstum und keinen starken Abfall der Streckgrenze bei Raumtemperatur im degradierten Zustand im Vergleich zum nicht degradierten Zustand.

Bevorzugte Bereiche der erfindungsgemässen Nickel-Basis-Superlegierung sind (Angaben in Gew.-%):
10-13 Cr
8-9 Co
1.5-2 Mo
3-5 W
4-5 Ta
3-5 Al
2-4 Ti
0.3-4 Ru
0.01-0.5 Hf
0.001-0.15 Si
0-700 ppm C
0-300 ppm B

Rest Nickel und herstellungsbedingte Verunreinigungen.

Ein besonders bevorzugter Bereich der erfindungsgemässen Nickel-Basis-Superlegierung ist folgender:
10-13 Cr
8-9 Co
1.5-2 Mo
3.5-4 W
4-5 Ta
3.5-5 Al
3-4 Ti
0.3-1.5 Ru
0.5 Hf
10-500 ppm Si
250-350 ppm C
80-100 ppm B

Rest Nickel und herstellungsbedingte Verunreinigungen.

Eine weitere erfindungsgemässe Nickel-Basis-Superlegierung weist folgende chemische Zusammensetzung (Angaben in Gew.-%) auf:
7-9 Cr
8-9 Co
1.5-2 Mo
3-5 W
5-6 Ta
3-5 Al
1-2 Ti
0.5-1.5 Ru
0.5 Hf
700 ppm C
100 ppm B
500 ppm Si

Rest Nicckel und herstellungsbedingte Verunreinigungen.

### Kurze Beschreibung der Zeichnungen

In den Zeichnungen sind zwei Ausführungsbeispiele der Erfindung dargestellt. Es zeigen:
- Fig. 1: ein Gefügebild der Vergleichslegierung VL;
- Fig. 2: ein Gefügebild der erfindungsgemässen Legierung L1;
- Fig. 3: ein Gefügebild der erfindungsgemässen Legierung L1 nach Degradierung;
- Fig.4: ein Gefügebild der erfindungsgemässen Legierung L2 nach Degradierung;
- Fig. 5: ein Diagramm, welches die Gewichtsänderung der Legierungen VL, L1 und L2 in Abhängigkeit von der Zeit angibt;
- Fig. 6: ein Diagramm, welches die 0,2%-Streckgrenze der Legierungen VL, L1 und L2 in Abhängigkeit vom Degradations-Parameter angibt und
- Fig. 7: ein Diagramm, welches die Spannung (1%-Dehngrenze) der Legierungen VL, L1 und L2 in Abhängigkeit vom Larson Miller-Parameter angibt.

### Wege zur Ausführung der Erfindung

Nachfolgend wird die Erfindung anhand von Ausführungsbeispielen und der Fig. 1 bis 7 näher erläutert.

Es wurden Nickel-Basis-Superlegierungen mit der in Tabelle 1 angegebenen chemischen Zusammensetzung untersucht (Angaben in Gew.-%):

**Tabelle 1: Chemische Zusammensetzung der untersuchten Legierungen**

| | L1 (AMN1) | L2 (AMN3) | VL (PW 1483) |
|---|---|---|---|
| Ni | Rest | Rest | Rest |
| Cr | 9.96 | 12.34 | 12.8 |
| Co | 8.86 | 8.84 | 9 |
| Mo | 1.47 | 1.85 | 1.9 |
| W | 3.45 | 3.76 | 3.8 |
| Ta | 4 | 4.96 | 4 |
| Al | 3.57 | 3.45 | 3.8 |
| Ti | 3.83 | 3.96 | 4 |
| Hf | 0.5 | 0.48 | - |
| C | 0.025 | 0.033 | - |
| B | 86 ppm | 79 ppm | - |
| Si | 10 ppm | 10 ppm | - |
| Ru | 1.07 | 0.28 | - |

Die Legierungen L1 und L2 sind Legierungen, deren Zusammensetzung unter die Patentansprüche der vorliegenden Erfindung fällt. Im Gegensatz dazu ist die Legierung VL eine Vergleichslegierung, die unter der Bezeichnung PW 1483 bekannter Stand der Technik ist. Sie unterscheidet sich von den erfindungsgemässen Legierungen vor allem darin, dass sie nicht mit Ruthenium legiert ist und kein erwähnenswerter Si-Anteil vorhanden ist. In der Zusammensetzung bezüglich der Elemente Cr, Co, Mo, Ta, Al, Ti und Ni sind die Legierungen L2 und VL nahezu identisch. Das trifft bis auf den Cr-Gehalt auch auf die Legierung L1 zu. Bei L1 ist der Cr-Gehalt um ca. 3 Gew.-% geringer als bei der Vergleichslegierung VL.

Alle drei Legierungen wurden folgender Wärmebehandlung unterzogen: 1 h/1204 °C + 1 h/1265 °C + 4 h 1080 °C.

Es wurde die Vickers-Härte HV2 gemessen. Dabei wurden die in der Tabelle 2 aufgeführten Resultate erzielt.

**Tabelle 2: Vickers-Härte für die untersuchten Legierungen**

| | L1 | VL |
|---|---|---|
| HV2 | 447 | 403 |

Die Legierung L1 weist somit eine um über 10 % höhere Härte auf als die Vergleichslegierung VL. Die γ-Phase (Matrix) der erfindungsgemässen Legierungen wird vor allem durch das zulegierte Ruthenium verfestigt.

Die Figur 1 zeigt das Gefüge der Vergleichslegierung VL1, während Fig. 2 das Gefüge der erfindungsgemässen Legierung L1 zeigt.

Im Vergleich zur Legierung VL ist bei der Legierung L1 deutlich der geringere Anteil an γ'-Phase (dunkle Teilchen) zu erkennen. Die γ'-Phase (sekundäre, durch Ausscheidungshärtung gebildete intermetallische Phase) hat in der Legierung VL eine etwa viereckige Form und ist streifenförmig in der Matrix angeordnet. Demgegenüber hat die γ'-Phase in L1 eine kugelige Form, was ein Hinweis auf einen sehr geringen Gitterversatz zwischen der γ- und der γ'-Phase darstellt. Dieser geringe Gitterversatz und vor allem der geringe Volumenanteil an γ'-Phase (weniger als 50 %) wirken sich dahingehend positiv aus, dass es zu keiner γ/γ'-Inversion der Mikrostruktur kommt, d.h. die γ'-Phase ist in der γ-Phase eingebettet und bildet kein durchgehendes Netz. Somit wird ein gutes Degradationsverhalten der erfindungsgemässen Legierungen erzielt.

Die Figuren 3 und 4 zeigen Gefügebilder der erfindungsgemässen Legierungen L1AD (Fig. 3) und L2AD (Fig. 4) im degradierten Zustand (T = 1000 °C, σ = 80 MPa, t = 747 h). Die γ'-Phase ist in der γ-Phase eingebettet und bildet kein durchgehendes Netz. Die Legierung L1AD zeigt dabei überwiegend runde bis ovale Formen der γ'-Phase, während bei der Legierung L2AD die γ'-Phase sehr gestreckt ausgebildet ist.

Dies hat Auswirkungen auf die Eigenschaften. In Fig. 5 ist die Gewichtsänderung in Abhängigkeit von der Zeit für die drei Legierungen dargestellt. Die erfindungsgemässen Legierungen weisen nach Degradierung eine deutlich geringere Gewichtsänderung auf als die aus dem Stand der Technik bekannte Vergleichslegierung, d.h. sie haben eine wesentlich bessere Oxidationsbeständigkeit.

Fig. 6 zeigt die Abhängigkeit der 0,2% Streckgrenze bei Raumtemperatur vom Degradations-Parameter P mit $P = ( T - 800 ) {t}^{1 / 2} {σ}^{1 / 5} .$

Während sich die Vergleichslegierung VL und die Legierung L2AD fast gleich verhalten, liegt für L1AD die Spannung um ca. 200 MPa unterhalb der Werte für VL und L2AD.

Trägt man die 0,1 Dehngrenze über dem Larson Miller Parameter LM, mit $LM = T ( log t + 20 )$ auf, so ergeben sich die in Fig. 7 dargestellten Abhängigkeiten. Die Legierung L2AD weist über den gesamten Bereich höhere Dehngrenzen auf als die Vergleichslegierung (bei besserem Oxidationsverhalten). Zwar weist die Legierung L1AD nur geringere Dehngrenzen als die Vergleichslegierung VL auf, hat aber dafür ebenfalls eine wesentlich bessere Oxidationsbeständigkeit.

Selbstverständlich ist die Erfindung nicht auf die beschriebenen Ausführungsbeispiele beschränkt.

## Patentansprüche

1. Nickel-Basis-Superlegierung zur Herstellung von Einkristall-Komponenten **gekennzeichnet durch** folgende chemische Zusammensetzung (Angaben in Gew.-%):
7-13 Cr
4-10 Co
0.5-2 Mo
2-8 W
4-6 Ta
3-6 Al
1-4 Ti
0.1-6 Ru
0.01-0.5 Hf
0.001-0.15 Si
0-700 ppm C
0-300 ppm B
Rest Nickel und herstellungsbedingte Verunreinigungen.

2. Nickel-Basis-Superlegierung nach Anspruch 1, **gekennzeichnet durch** folgende chemische Zusammensetzung (Angaben in Gew.-%):
10-13 Cr
8-9 Co
1.5-2 Mo
3-5 W
4-5 Ta
3-5 Al
2-4 Ti
0.3-4 Ru
0.01-0.5 Hf
0.001-0.15 Si
0-700 ppm C
0-300 ppm B
Rest Nickel und herstellungsbedingte Verunreinigungen.

3. Nickel-Basis-Superlegierung nach Anspruch 2, **gekennzeichnet durch** folgende chemische Zusammensetzung (Angaben in Gew.-%):
10-13 Cr
8-9 Co
1.5-2 Mo
3.5-4 W
4-5 Ta
3.5-5 Al
3-4 Ti
0.3-1.5 Ru
0.5 Hf
10-500 ppm Si
250-350 ppm C
80-100 ppm B
Rest Nickel und herstellungsbedingte Verunreinigungen.

4. Nickel-Basis-Superlegierung nach Anspruch 1, **gekennzeichnet durch** folgende chemische Zusammensetzung (Angaben in Gew.-%),
7-9 Cr
8-9 Co
1.5-2 Mo
3-5 W
5-6 Ta
3-5 Al
1-2 Ti
0.5-1.5 Ru
0.5 Hf
500 ppm Si
700 ppm C
100 ppm B
Rest Nickel und herstellungsbedingte Verunreinigungen.

## Claims

1. Nickel-base superalloy for producing single-crystal components, **characterized by** the following chemical composition (details in % by weight):
7-13 Cr
4-10 Co
0.5-2 Mo
2-8 W
4-6 Ta
3-6 Al
1-4 Ti
0.1-6 Ru
0.01-0.5 Hf
0.001-0.15 Si
0-700 ppm C
0-300 ppm B
remainder nickel and production-related impurities.

2. Nickel-base superalloy according to Claim 1, **characterized by** the following chemical composition (details in % by weight):
10-13 Cr
8-9 Co
1.5-2 Mo
3-5 W
4-5 Ta
3-5 Al
2-4 Ti
0.3-4 Ru
0.01-0.5 Hf
0.001-0.15 Si
0.700 ppm C
0-300 ppm B
remainder nickel and production-related impurities.

3. Nickel-base superalloy according to Claim 2, **characterized by** the following chemical composition (details in % by weight):
10-13 Cr
8-9 Co
1.5-2 Mo
3.5-4 W
4-5 Ta
3.5-5 Al
3-4 Ti
0.3-1.5 Ru
0.5 Hf
10-500 ppm Si
250-350 ppm C
80-100 ppm B
remainder nickel and production-related impurities.

4. Nickel-base superalloy according to Claim 1, **characterized by** the following chemical composition (details in % by weight):
7-9 Cr
8-9 Co
1.5-2 Mo
3-5 W
5-6 Ta
3-5 Al
1-2 Ti
0.5-1.5 Ru
0.5 Hf
500 ppm Si
700 ppm C
100 ppm B
remainder nickel and production-related impurities.

## Revendications

1. Superalliage à base de nickel prévu pour fabriquer des composants monocristallins, **caractérisé par** la composition chimique suivante (données en % en poids) :
7-13 Cr
4-10 Co
0,5-2 Mo
2-8 W
4-6 Ta
3-6 Al
1-4 Ti
0,1-6 Ru
0,01-0,5 Hf
0,001-0,15 Si
0-700 ppm C
0-300 ppm B
le reste étant constitué de nickel et d'impuretés qui découlent de la fabrication.

2. Superalliage à base de nickel selon la revendication 1, **caractérisé par** la composition chimique suivante (données en % en poids) :
10-13 Cr
8-9 Co
1,5-2 Mo
3-5 W
4-5 Ta
3-5 Al
2-4 Ti
0,3-4 Ru
0,01-0,5 Hf
0,001-0,15 Si
0-700 ppm C
0-300 ppm B
le reste étant constitué de nickel et d'impuretés qui découlent de la fabrication.

3. Superalliage à base de nickel selon la revendication 2, **caractérisé par** la composition chimique suivante (données en % en poids) :
10-13 Cr
8-9 Co
1,5-2 Mo
3,5-4 W
4-5 Ta
3,5-5 Al
3-4 Ti
0,3-1,5 Ru
0,5 Hf
10-500 ppm Si
250-350 ppm C
80-100 ppm B
le reste étant constitué de nickel et d'impuretés qui découlent de la fabrication.

4. Superalliage à base de nickel selon la revendication 1, **caractérisé par** la composition chimique suivante (données en % en poids) :
7-9 Cr
8-9 Co
1,5-2 Mo
3-5 W
5-6 Ta
3-5 Al
1-2 Ti
0,5-1,5 Ru
0,5 Hf
700 ppm C
100 ppm B
500 ppm Si
le reste étant constitué de nickel et d'impuretés qui découlent de la fabrication.
